# EUROPÄISCHE PATENTSCHRIFT

(11) **EP 0 264 842 B1**
(45) Veröffentlichungstag und Bekanntmachung des Hinweises auf die Patenterteilung: **19.12.1990**
(21) Anmeldenummer: 87115127.0
(22) Anmeldetag: 16.10.1987
(51) Int. Cl.: C10M 105/36, C10M 111/00

(54) **Verwendung von Carbonsäureestern in voll- oder teilsynthetischen Schmiermitteln und Schmiermittel, die diese Ester enthalten**
Use of carboxylic-acid esters in completely or partially synthetic lubricants, and lubricants containing them
Utilisation d'esters d'acides carboxyliques dans des lubrifiants complètement ou partiellement synthétiques ainsi que des lubrifiants contenant lesdits esters

(30) Priorität: 18.10.1986 DE 3635490
(43) Veröffentlichungstag der Anmeldung: 27.04.1988
(73) Patentinhaber: BASF Aktiengesellschaft, 67063 Ludwigshafen (DE)
(72) Erfinder: Mach, Helmut, Dr., D-6900 Heidelberg (DE); Vogel, Hans-Henning, Dr., D-6710 Frankenthal (DE); Jahn, Juergen, Dr., D-6700 Ludwigshafen (DE)

(56) Entgegenhaltungen:
- EP-A- 0 157 583
- US-A- 4 155 861
- ERDÖL & KOHLE ERDGAS. PETROCHEMIE, Band 37, Nr. 11, November 1984, Seiten 511-514, Leinfelden-Echterdingen, DE; F. DEBUAN et al.: "Aliphatische Dicarbonsäureester für synthetische Schmieröle"
- SYNTHETIC LUBRICANTS, 1962, Reinhold Publ. Co., Kapitel 5, Seiten 151-245; W.G. DUKEK et al.: "Dibasic acid esters"

## Beschreibung

Die Erfindung betrifft die Verwendung von aliphatischen oder aromatischen Polycarbonsäureestern in voll- oder teilsynthetischen Schmiermitteln sowie Schmiermittel, welche diese Ester enthalten.

Moderne Schmiermittel, insbesondere Leichtlauf-Motoröle, sind nicht mehr allein durch Mineralölkomponenten herstellbar, die Zumischung von Synthesekomponenten ist erforderlich. Insbesondere bei Schmierölen für Kraftfahrzeugmotoren werden ständig steigende Anforderungen gestellt, da Drehzahlen, Arbeitsdrücke und Leistungen bei gleichzeitiger Forderung nach hoher Lebensdauer und Zuverlässigkeit im Motorenbau ständig ansteigen.

Den HD(Heavy Duty)Ölen, denen für ihre zusätzlichen Aufgaben, wie Alterungs- und Korrosionsschutz, Hochdruckbeständigkeit, sowie als "Schmutzträger" Additive zugesetzt wurden - folgten die Mehrbereichsöle mit flachen Viskositätskurven und einer Eignung für Sommer- und Winterbetrieb, für längere Olwechselintervalle und auch bereits verminderten Kraftstoffverbrauch, insbesondere im Winter- und Kurzstreckenbetrieb. Eine flache Viskositätskurve bedeutet eine verminderte Temperaturabhängigkeit des Schmieröls. Ein Maß für die Temperaturabhängigkeit ist der Viskositätsindex (VI).

Die Verwendung einer Vielzahl unterschiedlichster Ester in synthetischen Schmiermittelzusetzungen ist im Stand der Technik bekannt. So betrifft beispielsweise die US-A-4 130 494 die Verwendung von Aminsalzen von Phosphatestern als Additive zu synthetischen Schmierölzusammensetzungen. Hierdurch sollen unerwünschte Ablagerungen in den Motoren, insbesondere in Turbinenmotoren, verringert werden.

Die US-A-4 155 861 betrifft ein Schmiermittel, welches eine Mischung aus einem monomeren Ester einer verzweigten Dicarbonsäure mit einem aliphatischen primären Monoalkohol und einem Komplexester einer Dicarbonsäure und Hexandiol oder Trimethylhexandiol umfaßt. Beim monomeren Diester handelt es sich stets um einen gemischten Diester (Spalte 6, Zeilen 1 und 2), wobei namentlich der Trimethyladipinsäureoctyldecylester genannt ist. Die beschriebene Schmiermittelkombination soll sich durch universelle Anwendbarkeit auszeichnen.

Die bekannten Polycarbonsäureester werden beispielsweise großtechnisch unter Verwendung von Oxoalkoholen als Veresterungskomponenten hergestellt. Oxoalkohole, die für Ester als synthetische Schmiermittel besonders geeignet sind, werden aus Oligoolefinen hergestellt.

In Tabelle 1 sind beispielhaft bekannte Oligoolefine und die daraus durch Oxoreaktion herstellbaren Alkohole zusammengestellt.

Aus diesen großtechnisch verfügbaren Oxoalkoholen wurden bereits Polycarbonsäureester hergestellt, welche auch als synthetische Schmiermittel Verwendung finden, vgl. R.C. Gunderson und A.W. Hunt, Synthetic Lubricants, Reinhold Publishing Company, 1962, S. 151ff.

Der Erfindung liegt die Aufgabe zugrunde, Polycarbonsäureester zur Verwendung in synthetischen Schmiermitteln zur Verfügung zu stellen, welche gegenüber den bekannten Polycarbonsäureestern ein verbessertes TemperaturNiskositätsverhalten, ausgedrückt durch einen höheren Viskositätsindex und verbesserte Tieftemperatureigenschaften, sowie einen niedrigeren Vedampfungsverlust und einen höheren Flammpunkt aufweisen.

Diese Aufgabe wird gelöst durch die Verwendung von aliphatischen oder aromatischen Polycarbonsäureestern der allgemeinen Formel worin X einen geradkettigen oder verzweigten Alkylenrest oder einen Arylenrest darstellt, R einen von der Oxierung eines n-Buten-Oligomers herrührenden Rest bedeutet und y für 1 oder 2 steht,
einzeln oder in Mischung in voll- oder teilsynthetischen Schmiermitteln.

Gegenstand der Erfindung ist auch ein Schmiermittel, welches mindestens einen Polycarbonsäureester der allgemeinen Formel (1) enthält.

Nach einer bevorzugten Ausführungsform der Erfindung steht der Rest X in der allgemeinen Formel (I) für einen Arylenrest der Formeln

Nach einer weiteren bevorzugten Ausfürungsform der Erfindung steht der Rest X für einen Rest der Formel worin Rⁱ und R2 unabhängig voneinander für Wasserstoff oder C_{I}-C_{S}-Alkylreste stehen und n die Bedeutungen 2 bis 12 besitzt, z.B. für einen - (CH₂)ₙ-Rest (R¹ = R² = H).

Nach einer weiteren bevorzugten Ausführungsform weist der Rest R in der allgemeinen Formel (I) 9, 13 oder 17 Kohlenstoffatome auf, wobei es besonders bevorzugt ist, wenn es sich um Estergemische handelt, in denen die Reste R die genannten Bedeutungen besitzen.

Besonders zweckmäßig rührt der Rest R in der allgemeinen Formel (I) von der Oxierung eines weitgehend linear oligomerisierten n-Buten-Oligomeren mit einem Oligomerisationsgrad von 2 bis 4 her.

Besonders bevorzugt handelt es sich bei den Polycarbonsäureestern der allgemeinen Formel (I) um Phthalsäureester oder Adipinsäureester mit C₉- und/oder C₁₃-Oxoalkoholen.

Die erfindungsgemäßen Schmiermittel enthalten mindestens eine Verbindung der allgemeinen Formel (I). Das Schmiermittel kann auch andere Komponenten enthalten, beispielsweise übliche Komponenten, z.B. Grundöle auf Mineralölbasis oder andere synthetische Schmiermittelkomponenten, beispielsweise Poly-a-olefine.

Die Ester der allgemeinen Formel I können entweder einzeln oder in Mischung untereinander eingesetzt werden.

Als Monoalkoholkomponente weisen die Polycarbonsäureester der allgemeinen Formel I bevorzugt den Nonyl- und Tridecylrest auf.

Die bei der Veresterung benutzten Alkohole R-OH (Nonyl- bzw. Tridecylalkohol), sind Isomerengemische, wie sie bei der Oxosynthese von entsprechenden Buten-Oligomeren, nämlich Octen und Dodecen (Buten-Dimer bzw. Buten-Trimer) anfallen.

Die Verwendung der Polycarbonsäureester der allgemeinen Formel I ist vorgesehen in Schmiermitteln. Hierbei kann es sich beispielsweise um Schmierstoffe (Schmieröle) für Triebwerke der Kfz-Motoren, um Kompressorenöle, hydraulische Flüssigkeiten, Isolierflüssigkeiten für elektrische Geräte, elektrische Kontaktöle, Schmierfette, Kettenschmierstoffe, Wärmeübertragungs-Flüssigkeiten, Vakuumpumpenöle, synthetische Faserschmierstoffe, Instrumentenöle, Rostschutzöle und Walzöle handeln. Sämtliche Anwendungen in Schmiermitteln, welche eine Schmierfunktion haben sind Gegenstand der Erfindung.

Die erfindungsgemäßen Polycarbonsäureester weisen gegenüber herkömmlichen Estern ein deutlich besseres Temperatur-Viskositätsverhalten, ausgedrückt durch einen deutlich höheren Viskositätsindex, auf. Ein wesentliches Anforderungskriterium an Schmieröle ist die Viskosität bei tiefen Temperaturen, d.h. z.B. bei 0 bis -30_{°}C, wie sie in den Schmieröl-Spezifikationen gemäß SAE J 300 (April 1984) gefordert wird. Als Meßmethode für die Tieftemperaturviskosität dient die Methode aus DIN 51 377 (ASTM D 2606). Die Ergebnisse aus Viskositätsmessungen bei den erfindungsgemäßen Estern zeigen auch hier gegenüber herkömmlichen Estern gravierende anwendungstechnische Vorteile.

Außerdem haben die erfindungsgemäßen Ester einen wesentlich höheren Flammpunkt als Ester, die aus den bisher verwendeten Oxoalkoholen hergestellt wurden.

Auf Grund ihrer für den Anwendungszweck neuartigen chemischen Struktur und der Möglichkeit einer besseren destillativen Trennung der einzelnen Buten-Oligomeren (z.B. Abtrennung des Butendimer von Butentrimer bzw. Butentetramer) sind die Ester chemisch einheitlicher als z.B. Ester aus Oxoalkoholen, basierend auf herkömmlichem Propylentetramer (Isododecen).

Als Folge dessen weisen die erfindungsgemäßen Ester geringere Verdampfungsverluste (DIN 51 581) als herkömmliche Ester auf. Der nach DIN 51 581 gemessene Verdampfungsverlust ist neben den anderen anwendungstechnischen Grunddaten ein weiteres wesentliches Qualitätskriterium für die Eignung als Schmiermittelkomponente.

Die für die Oxoreaktion geeigneten Olefinoligomeren werden nach bekannten Verfahren hergestellt. So erhält man z.B. n-Buten-Dimere bzw. n-Buten-Trimere nach der Lehre in EP-A-143 703, EP-A-012 685, EP-A- 00 24 971 und DE-A-31 17 864.

Dabei wird jeweils z.B. ein technisches Gemisch aus C₄-Kohlenwasserstoffen (Raffinat-II, enthaltend 60 bis 80 % n-Butene) katalytisch olgiomerisiert. Die Ausbeute ist je nach Verfahrensbedingungen steuerbar. Man erhält z.B. ein Buten-Oligomerisat, welches zu 60 bis 90 % aus Buten-Dimer (Octen), zu 10 bis 30 % aus Buten-Trimer (Dodecen) und einen entsprechenden Rest an C₁₂₊-0Iigomeren besteht. Durch destillative Trennung des Roholigomerisats erhält man z.B. folgende Olgiomerfraktionen, die sich zur Herstellung von Oxoalkoholen für eine Veresterung zu den erfindungsgemäßen Estern eignen:
1. Fraktion: Siedelage 118-122_{°}C (Octenfraktion)
2. Fraktion: Siedelage 200-220_{°}C (Dodecenfraktion)

### Rückstand: Siedelage über 230_{°}C.

Die analytische Untersuchung der Oligomeren zeigt, daß z.B. die Octenfraktion wie folgt zusammengesetzt ist:
55 bis 60 % Methylheptene
5 bis 7 % n-Octene
Rest Dimethylhexene.

Die Erfindung wird durch die nachstehenden Beispiele weiter erläutert. Es werden jeweils die schmiertechnischen Daten von herkömmlichen Estern mit den Daten der im erfindungsgemäßen Schmiermittel veredelten Estern verglichen.

Die erhaltenen Ergebnisse sind in der nachstehenden Tabelle 2 zusammengefaßt:

Den Daten ist zu entnehmen, daß im Vergleich zu herkömmlichem Di-Isodecyladipat auf der Basis Trimerpropylen das erfindungsgemäß verwendete Di-Isononyladipat auf der Basis Dimerbuten einen vergleichbaren Flammpunkt und Verdampfungsverlust aufweist, obgleich es zwei CH₂-Gruppen weniger aufweist. Darüber hinaus besitzt es einen deutlich höheren Viskositätsindex und eine erheblich niedrigere Tieftemperaturviskosität als das bekannte Di-Isodecyladipat.

## Patentansprüche

1. Verwendung von aliphatischen oder aromatischen Polycarbonsäureestern der allgemeinen Formel worin X einen geradkettigen oder verzweigten Alkylenrest oder einen Arylenrest darstellt, R einen von der Oxierung eines n-Buten-Oligomers herrührenden Rest bedeutet und y für 1 oder 2 steht, einzeln oder in Mischung in voll- oder teilsynthetischen Schmiermitteln.

2. Verwendung nach Anspruch 1, dadurch gekennzeichnet, daß X für einen Arylrest der Formeln steht.

3. Verwendung nach Anspruch 1, dadurch gekennzeichnet, daß X für einen Rest der Formel steht, worin R^{l} und R² unabhängig voneinander für Wasserstoff oder C₁-C₅-Alkylreste stehen und n die Bedeutungen 2 bis 12 besitzt.

4. Verwendung nach einem der Ansprüche 1 bis 3, dadurch gekennzeichnet, daß der Rest R in der allgemeinen Formel I 9, 13 oder 17 Kohlenstoffatome aufweist.

5. Verwendung nach einem der Ansprüche 1 bis 4, dadurch gekennzeichnet, daß der Rest R in der allgemeinen Formel 1 von der Oxierung eines weitgehend linear oligomerisierten n-Buten-Oligomeren mit einem Oligomerisationsgrad von 2 bis 4 herrührt.

6. Verwendung nach einem der Ansprüche 1 bis 5, dadurch gekennzeichnet, daß es sich bei den Polycarbonsäureestern der allgemeinen Formel I um Phthalsäureester oder Adipinsäureester mit C₉-und/oder C₁₃-Oxoalkoholen handelt.

7. Schmiermittel, enthaltend mindestens einen Polycarbonsäureester der allgemeinen Formel gemäß einem der Ansprüche 1 bis 6.

8. Schmiermittel nach Anspruch 7, zusätzlich enthaltend Grundöle auf Mineralölbasis, sowie andere, übliche Schmiermittelkomponenten.

## Claims

1. Use of aliphatic or aromatic polycarboxylates of the formula I where X is straight-chain or branched alkylene or is arylene, R is a radical obtained by subjecting an n-butene oligomer to an oxo reaction and y is 1 or 2, individually or as a mixture in fully or partly synthetic lubricants.

2. Use as claimed in claim 1, wherein X is aryl of the formula

3. Use as claimed in claim 1, wherein X is a radical of the formula where R¹ and R² independently of one another are each hydrogen or C₁-C₅-alkyl and n is from 2 to 12.

4. Use as claimed in any of claims 1 to 3, wherein R in formula I is of 9, 13 or 17 carbon atoms.

5. Use as claimed in any of claims 1 to 4, wherein R in formula I is obtained by subjecting a substantially linear n-butene oligomer having a degree of oligomerization of from 2 to 4 to an oxo reaction.

6. Use as claimed in any of claims 1 to 5, wherein the polycarboxylates of the formula I are phthalates or adipates of C₉- and/or C₁₃-oxo alcohols.

7. A lubricant containing one or more polycarboxylates of the formula I as claimed in any of claims 1 to 6.

8. A lubricant as claimed in claim 7, additionally containing base oils based on mineral oil, and other, conventional lubricant components.

## Revendications

1. Utilisation de polycarboxylates aliphatiques ou aromatiques de la formule générale 1 dans laquelle X représente un radical alkylène linéaire ou ramifié ou un radical arylène, R désigne un radical provenant d'une réaction d'addition oxo d'un oligomère de n-butène et y vaut 1 ou 2, séparément ou en mélange dans des lubrifiants totalement ou partiellement synthétiques.

2. utilisation selon la revendication 1, caractérisé en ce que X désigne un radical aryle de formule

3. Utilisation selon la revendication 1, caractérisé en ce que X désigne un radical de la formule où R¹ et R² désignent, indépendamment l'un de l'autre, l'hydrogène ou des radicaux alkyle en Ci-C₅ et n a pour signification de 2 à 12.

4. Utilisation selon une des revendications 1 à 3, caractérisée en ce que le radical R de la formule générale 1 possède 9, 13 ou 17 atomes de carbone.

5. Utilisation selon l'une des revendications 1 à 4, caractérisée en ce que le radical R de la formule générale 1 provient de la réaction d'addition oxo d'un oligomère de n-butène oligomérisé, linéaire pour une large part, possédant un degré d'oligomérisation de 2 à 4.

6. Utilisation selon l'une des revendications 1 à 5, caractérisée en ce que les polycarboxylates de la formule générale I sont des esters phtaliques ou adipiques d'oxoalcanols en C₉- et/ou C₁₃.

7. Lubrifiants contenant au moins un polycarboxylate de la formule générale I selon l'une des revendications 1 à 6.

8. Lubrifiants selon la revendication 7, renfermant en outre des huiles de base provenant d'huiles minérales ainsi que d'autres constituants de lubrification classiques.
